# FASCICULE DE BREVET EUROPEEN

(11) **EP 0 438 338 B1**
(45) Date de publication et mention de la délivrance du brevet: **07.06.1995**
(21) Numéro de dépôt: 91400064.1
(22) Date de dépôt: 11.01.1991
(51) Int. Cl.: B22F 1/00

(54) **Procédé d'obtention d'un produit à partir de poudres préalliées et produit obtenu à partir dudit procédé**
Verfahren zur Herstellung eines Gegenstands aus vorlegierten Pulvern und nach diesem Verfahren hergestellter Gegenstand
Process for making a product from pre-alloyed powders and the product obtained from the said process

(30) Priorité: 16.01.1990 FR 9000454
(43) Date de publication de la demande: 24.07.1991
(73) Titulaire: TECPHY, F-58160 Imphy (FR)
(72) Inventeur: Davidson, James, F-58640 Varennes-Vauzelles (FR)
(74) Mandataire: Phélip, Bruno

(56) Documents cités:
- AU-B- 53 279
- US-A- 3 702 791
- PATENT ABSTRACTS OF JAPAN, vol. 5, no. 37 (M-58)[709], 10 mars 1981;& JP-A-55 161 002 (KOBE SEIKOSHO K.K.) 15-12-1980
- IDEM

## Description

La présente invention est relative à un procédé d'obtention de produit à partir de poudres préalliées, et plus particulièrement à un procédé d'obtention dans lequel les poudres sont soumises à un traitement de densification.

La présente invention concerne aussi les produits obtenus à l'aide dudit procédé.

On sait que la métallurgie des poudres, en développement depuis plusieurs années, permet notamment la fabrication de pièces, à partir de métaux, impossibles ou difficiles à mettre en oeuvre autrement, par exemple en alliages superréfractaires. De ce fait, la métallurgie des poudres a, en particulier, des applications importantes dans le domaine de la fabrication aéronautique (pièces de turbines).

Cependant, si les matériaux réalisés avec les procédés d'obtention actuels présentent d'excellentes propriétés mécaniques aux moyennes températures, du fait de la finesse des grains, leur comportement à des températures élevées (au-delà de 650°C) n'est pas toujours satisfaisant, notamment en ce qui concerne leur tenue au fluage et leur résistance à la propagation des fissures.

Un but de l'invention est de proposer un procédé d'obtention de produits à partir de poudres préalliées en alliage superréfractaire permettant de pallier ces inconvénients.

De façon surprenante, alors que jusqu'à présent en métallurgie des poudres, les matériaux réalisés étaient caractérisés par un grain métallurgique très fin, l'invention propose un procédé d'obtention comportant des traitements destinés à faire grossir la taille des grains, la taille des particules de poudres étant néanmoins toujours initialement limitée par tamisage, et l'échelle des ségrégations étant réduite à des dimensions qui ne dépassent pas la taille desdites particules.

On sait, en métallurgie classique, qu'il est possible de faire grossir la taille des grains d'un alliage en lui faisant subir un traitement thermique. Cependant, dans le cadre de la métallurgie des poudres de tels traitements thermiques s'avèrent en pratique inefficaces, par exemple les grains d'alliage obtenus à partir de poudres de diamètre inférieur à 106 micromètres étant notamment très difficile à grossir au-delà de 7 en norme ASTM.

En cherchant à analyser les causes de ces limitations, la demanderesse a observé que lors des étapes de densification, par exemple par compaction isostatique à chaud ou par filage, les éléments ségrégés à la surface des particules de poudre (principalement le carbone et l'oxygène ) y précipitaient, formant ainsi des réseaux stables impossibles à résorber par des traitements ultérieurs. Une conséquence de ce phénomène est de favoriser les ruptures interparticulaires et de rendre impossible le grossissement du grain. De ce fait, le grain se trouve limité à la taille des particules de poudre initiale.

Dans un de ses aspects principaux, l'invention propose un procédé d'obtention dont une étape est un traitement permettant d'atténuer la "décoration" des particules par précipitation des éléments ségrégés. Plus particulièrement, la solution retenue par la demanderesse consiste à soumettre, avant compaction, les poudres de l'alliage à des traitements thermiques sous faible pression (ou sans pression) par lesquels les éléments ségrégés précipitent de façon interne, en phases stables à la température de compaction et non plus au cours de compaction sur la surface des particules.

Pour améliorer la moulabilité et la résistance de pièces frittées, on a déjà proposé, dans le document JP-A-55.161002, de soumettre la poudre, avant densification, à un traitement thermique permettant de faire précipiter certains éléments présents dans l'alliage tels que le phosphore ou l'étain. Cependant, le procédé antérieur consiste à chauffer la poudre au-dessus du point de fusion de ces éléments pour les faire venir sur la surface des particules de poudre alors que l'invention a pour objet, au contraire, de faire précipiter les éléments ségrégés à l'intérieur des particules pour éviter des précipitations sur la surface.

Par ailleurs, dans le cadre de son analyse, la demanderesse a encore observé que les traitements de grossissement des grains par élévation de température étaient limités par des phénomènes de brûlure, c'est-à-dire de début de fusion locale, qui empêchaient de porter l'alliage de poudre aux températures souhaîtées.

Pour remédier à cette autre limitation, l'invention propose, en combinaison avec les traitements sans pression ou sous faible pression précités, de soumettre les poudres ou alliages à des traitements d'homogénéisation, destinés a uniformiser structurellement les matériaux, afin de remonter autant que possible la température où apparaissent ces phénomènes de brûlure.

Plus particulièrement, dans le cas d'alliages à durcissement structural, les traitements d'homogénéisation, selon l'invention sont des traitements thermiques au-dessus de la température de Solvus de l'alliage.

L'invention a donc pour objet un procédé d'amélioration du comportement aux températures élevées d'un produit obtenu par un traitement de densification à chaud d'une poudre préalliée, ladite poudre étant soumise, de façon connue en soi, à un traitement thermique réalisé, avant le traitement de densification, sous faible pression (ou sans pression), de façon à permettre la précipitation d'éléments ségrégés en phases stables.

Conformément à l'invention, la poudre préalliée est constituée en un alliage à durcissement structural et le prétraitement sous faible pression est conduit à une température permettant la précipitation des ségrégations en phases stables à l'intérieur des particules de poudre et le traitement de densification à haute température et sous pression comprend au moins une étape de grossissement des grains métallurgiques jusqu'à une taille dépassant les limites des particules.

Avantageusement, la température à laquelle est réalisé le prétraitement sous faible pression (ou sans pression) est comprise entre la température de Solvus de l'alliage diminuée de 100°C environ et sa température de fusion.

De façon avantageuse encore, la poudre est soumise à un traitement thermique d'homogénéisation à une température supérieure à la température de Solvus de l'alliage.

De préférence, le traitement de densification comporte une étape de compaction à basse pression.

De préférence encore, le traitement de densification comporte une étape de consolidation, notamment par compaction isostatique à chaud ou par filage. La traitement de densification peut comporter à la fois une étape de compaction à basse pression et une étape postérieure de consolidation.

Dans un mode de mise en oeuvre préférentiel, le traitement thermique à une température supérieure à la température de Solvus de l'alliage est réalisé après le traitement de densification.

Dans un autre mode de mise en oeuvre préférentiel, le traitement thermique à une température supérieure à la température de Solvus de l'alliage est réalisé lors du prétraitement sans pression ou sous faible pression et/ou lors du traitement de densification. L'étape de consolidation peut notamment comprendre une compaction isostatique à une température supérieure à la température de Solvus de l'alliage.

L'invention a aussi pour objet un produit en alliage à durcissement structural obtenu à partir d'un tel procédé, et plus particulièrement en produit en alliage superréfractaire à base de nickel.

Enfin, un autre objet de l'invention encore est l'utilisation de produits obtenus à l'aide dudit procédé, dans des pièces critiques fonctionnant à des températures élevées, par exemple supérieures à 650°C, et plus particulièrement l'utilisation de tels produits pour la fabrication de pièces critiques dans le domaine de la construction aéronautique.

La description qui suit est purement illustrative et non limitative. Elle doit être lue en regard des dessins annexés.

Sur ces dessins:
- La Figure 1 représente une micrographie illustrant, pour un premier alliage, la croissance des grains métallurgiques au-delà des limites des particules de poudre initiales, grâce à la mise en oeuvre d'un procédé conforme à l'invention;
- La Figure 2 est un graphe illustrant la croissance des grains métallurgiques d'un deuxième alliage, grâce à la mise en oeuvre d'un procédé conforme à l'invention;
- Les Figures 3 et 4 sont des micrographies illustrant respectivement, pour le même deuxième alliage, les différences de tailles de grains métallurgiques de matériaux obtenus, d'une part, avec un procédé d'obtention conforme à l'état de l'art, et, d'autre part, avec un procédé d'obtention conforme à l'invention.

Le procédé conforme à l'invention a été mis en oeuvre pour l'obtention d'un premier alliage connu sous la dénomination commerciale ASTROLOY® (Marque déposée), dont la composition pondérale est la suivante: 0,040% de zirconium: 0,023% de bore; 0,020% de carbone; 3,5% de titane; 4% d'aluminium; 5% de molybdène; 15% de chrome; 17% de cobalt; balance de nickel. Cet alliage admet une température de Solvius de 1140°C.

Un procédé classique d'obtention d'un produit. à base de poudres préalliées dans les proportions pondérales précitées, consiste en un traitement de densification à haute température et sous pression, par exemple en un traitement thermique sous 100 MPa pendant six heures. Le tableau A ci-dessous donne, en norme ASTM, les tailles de grains obtenues en fonction de la température de ce traitement thermique, ce à partir de particules de poudre ayant un diamètre moyen inférieur à 75 micromètres.

**TABLEAU A**

| ASTROLOY | Traitement(s) | Tailles de grain en norme ASTM |
|---|---|---|
| Procédés conformes à l'état de la technique | 1120°C 6h 100 MPa | 10 |
| | 1160°C 6h 100 MPa | 7 |
| | 1200°C 6h 100 MPa | 6 |

Un exemple de procédé d'obtention conforme à l'invention consiste, quant à lui, en un traitement thermique préalable des poudres sous faible pression (inférieure à 1 atm) ou sans pression pendant, 24 heures, puis en un traitement thermique de densification dont une étape est une étape de compaction isostatique à chaud, sous 100 MPa pendant six heures, à 1160°C, cette étape de compactin isostatique à chaud pouvant être suivie par un traitement, pendant quatre heures à une température de 1200°C.

Les tailles de grains obtenues à partir de poudres initiales ayant un diamètre moyen inférieur à 75 »m sont données dans le tableau B suivant:

**TABLEAU B**

| ASTROLOY | Traitement(s) | Tailles de grain en norme ASTM |
|---|---|---|
| Procédés | 1120°C 24 h + 1160°C 6 h 100 MPa | 5 |
| conformes | 1160°C 24 h + 1160°C 6 h 100 MPa | 3 |
| à l'invention | 1160°C 24 h + 1160°C 6 h 100 MPa + 1200°C 4h | 1 à 3 |

Il ressort clairement de la comparaison des Tableaux A et B, que la mise en oeuvre d'un prétraitement thermique sous faible pression ou sans pression permet un accroîssement notable des tailles de grain des alliages obtenus.

On note aussi, à partir du tableau B, que les tailles de grains sont beaucoup plus importantes lorsque le prétraitement est réalisé à 1160°C, c'est-à-dire au-dessus de la température de Solvus de l'alliage, que lorsqu'il est réalisé à 1120°C.

En outre, on constate encore, que les résultats sur les tailles de grain sont encore très nettement améliorés lorsque le procédé d'obtention comporte une dernière étape de traitement à 1200°C, les tailles de grain métallurgiques réalisées pouvant aller jusqu'à une valeur de 1 en norme ASTM.

Si l'on réfère, par ailleurs, à la Figure 1, qui représente une micrographie d'un alliage d'ASTROLOY obtenu à partir de celui des procédés conformes à l'invention cités dans le tableau B, qui comporte une dernière étape de traitement à 1200°C, on constate que les grains métallurgiques, dont les limites apparaîssent en trait continu, se sont développés au-delà des limites initiales des particules de poudre, que l'on aperçoit en pointillés sur la micrographie, du fait de la persistance de faibles décorations malgré le procédé de mise en oeuvre.

Le procédé conforme à l'invention a encore été appliqué pour obtenir un deuxième alliage connu sous la dénomination commerciale N18, dont la composition pondérale est la suivante: 0,030% de zirconium; 0,015% de bore; 0,015% de carbone; 0,25% d'hafnium; 4,35% de titane; 4,35% d'aluminium; 6,5% de molybdène; 11,5% de chrome; 15,7% de cobalt; balance de nickel. Cet alliage a une température de Solvus de 1195°C.

Le Tableau C donne les tailles de grain obtenues pour ce deuxième alliage, à partir de procédés d'obtention classiques, c'est-à-dire par compaction isostatique à chaud sous 100 MPa, pendant six heures, pour différentes températures de compaction, les poudres initiales ayant un diamètre moyen inférieur à 75 »m.

**TABLEAU C**

| N 18 | Traitement(s) | Tailles de grain en norme ASTM |
|---|---|---|
| Procédés conformes à l'état de la technique | 1120°C 6h 100 MPa | 10 |
| | 1160°C 6h 100 MPa | 9 |
| | 1200°C 6h 100 MPa | 7 |

Le Tableau D donne quant à lui, des valeurs de tailles de grain d'alliages réalisés pour des poudres initiales de dimensions similaires, à partir de procédés d'obtention conformes à l'invention. Ces procédés d'obtention comportent chacun des prétraitements thermiques sous faible pression (inférieure a 1 atm) ou sans pression, suivi d'un traitement de densification. Un tel traitement de densification peut comporter une étape de consolidation par compaction isostatique à chaud classique, suivie ou non d'une étape postérieure de consolidation. Le traitement de densification peut aussi consister en une étape de compaction isostatique sous basse pression, suivie d'une étape de compaction postérieure.

**TABLEAU D**

| N 18 | Traitement(s) | Tailles de grain en norme ASTM |
|---|---|---|
| Procédés conformes à l'invention | 1160°C 24 h + 1200°C 6 h 100 MPa | 5 |
| | 1160°C 24 h + 1160°C 6 h 100 MPa + 1200°C 4 h | 5 |
| | 1170°C 24 h + 1170°C 4 h 10 MPa+ 1200°C 6 h 100 PMa | -1 à -2 |
| | 1200°C 24h + 1160°C 6 h 100 MPa+1200°C 6 h 100 MPa | 4 |

Il ressort de la comparaison des Tableaux C et D, que le prétraitement thermique des poudres sous faible pression permet de réaliser des alliages ayant des tailles de grain importantes, notamment ayant une valeur en norme ASTM inférieure ou égale à 5.

Il faut aussi noter que les résultats obtenus sur ces tailles de grain sont d'autant meilleurs, que les températures de prétraitement ou de traitement thermique sont supérieures à la température de Solvus de l'alliage (1195°C).

En outre, on notera encore que les résultats obtenus avec une étape de compaction isostatique intermédiaire à basse pression (10 MPa) sont très nettement supérieurs aux autres, les valeurs des tailles de grain atteintes pouvant aller jusqu'a - 2 en norme ASTM.

Si l'on se réfère maintenant aux Figures 3 et 4, qui représentent des micrographies respectivement d'un alliage N18 traité selon, d'une part, l'état de la technique à 1160°C, pendant 6 heures, sous 100 MPa, et, selon, d'autre part, un procédé conforme à l'invention consistant en un prétraitement à 1170°C pendant 24 heures, suivi d'une compaction isostatique sous faible pression à 1170°C, pendant 4 heures sous 10 MPa, suivie encore d'une compaction postérieure à 1200°C, pendant 6 heures sous 100 PMa, on voit que l'on distingue très nettement sur la Figure 4, les limites des grains métallurgiques formés dans l'alliage par le procédé d'obtention conforme à l'invention, alors que ces mêmes limites sont difficilement distinguables sur la micrographie représentée sur la Figure 3, c'est-à-dire sur l'alliage obtenu par un procédé conforme à l'état de la technique. Les grains des alliages obtenus avec le procédé conforme à l'invention sont très nettement supérieurs à ceux obtenus avec le procédé conforme à l'état de la technique.

Si l'on se réfère maintenant à la Figure 2, qui est un graphe donnant la taille des grains, en norme ASTM, des alliages obtenus à l'aide d'un procédé conforme à l'invention, en fonction de la température de prétraitement auxquels lesdits alliages sont soumis pendant 24 heures, ce prétraitement ayant été suivi par une étape de compaction isostatique à chaud à 1120°C, pendant six heures, sous 100 MPa, prolongée par une étape de compaction postérieure à 1200°C pendant six heures, sous 100 MPa, on note un accroîssement sensible de la valeur des tailles des grains lorsque la température du prétraitement initiale est au-delà de la température de Solvus de l'alliage (1195°C).

## Revendications

1. Procédé d'amélioration du comportement aux températures élevées d'un produit obtenu par un traitement de densification à chaud d'une poudre préalliée, ladite poudre étant soumise, de façon connue en soi, à un traitement thermique réalisé, avant le traitement de densification, sous faible pression (ou sans pression), de façon à permettre la précipitation d'éléments ségrégés en phases stables,
caractérisé en ce que la poudre préalliée est constituée en un alliage à durcissement structural, que le prétraitement sous faible pression est conduit à une température permettant la précipitation des ségrégations en phases stables à l'intérieur des particules de poudre, et que le traitement de densification à haute température et sous pression comprend au moins une étape de grossissement des grains métallurgiques jusqu'a une taille dépassant les limites des particules.

2. Procédé selon la revendication 1, caractérisé en ce que la température à laquelle est réalisé le prétraitement sous faible pression (ou sans pression) est comprise entre la température de Solvus de l'alliage diminuée de 100°C environ et sa température de fusion.

3. Procédé selon l'une quelconque des revendications 1 ou 2, caractérisé en ce que la poudre est soumise à un traitement thermique d'homogénéisation à une température supérieure à la température de Solvus de l'alliage.

4. Procédé selon l'une quelconque des revendications 1 à 3, caractérisé en ce que le traitement de densification comporte une étape de compaction à basse pression.

5. Procédé selon l'une quelconque des revendications 1 à 4, caractérisé en ce que le traitement de densification comporte une étape de consolidation, notamment par compaction isostatique à chaud.

6. Procédé selon les revendications 4 et 5 prises en combinaison, caractérisé en ce que le traitement de densification comporte une étape de compaction à basse pression et une étape postérieure de consolidation.

7. Procédé selon la revendication 3 prise en combinaison avec l'une quelconque des revendications 4 à 6, caractérisé en ce que le traitement thermique à une température supérieure à la température de Solvus de l'alliage, est réalise après le traitement de densification.

8. Procédé selon la revendication 3 prise en combinaison avec l'une quelconque des revendications 4 à 6, caractérisé en ce que le traitement thermique à une température supérieure à la température de Solvus de l'alliage est réalisé lors du prétraitement sans pression ou sous faible pression et/ou lors du traitement de densification.

9. Procédé selon la revendication 8 prise en combinaison avec l'une des revendications 5 ou 6, caractérisé en ce que l'étape de consolidation comprend une compaction isostatique à une température supérieure à la température de Solvus de l'alliage.

10. Procédé selon l'une des revendications précédentes, caractérisé en ce que la poudre préalliée est un alliage superréfractaire à base de Nickel.

11. Produit en alliage de durcissement structural obtenu à partir du procédé se on l'une des revendications 1 à 10.

12. Utilisation d'un alliage selon la revendication 11, pour la fabrication de pièces critiques devant travailler à des températures supérieures à 650°C.

## Claims

1. A method to improve the behaviour at elevated temperatures of a product obtained by a hot compaction treatment of a prealloyed powder said powder being subjected in a per se known manner to a heat treatment performed before the compaction treatment under low pressure (or without pressure) to allow precipitation of segregated elements according to stable phases,
characterized in that the prealloyed powder is made of an alloy with structural hardening, in that the low pressure pretreatment is carried out at a temperature allowing precipitation of segregations in stable phases inside the powder particules, and in that the compaction treatment at elevated temperature and under pressure comprises at least a step of enlarging the sizes of metallurgical grains until a size going outer the limits of the particules.

2. A method according to claim 1, characterized in that the temperature at which is performed the pretreatment under low pressure (or without pressure) is comprised between the solvus temperature of the alloy reduced of about 100°C and its melting temperature.

3. A method according to any one of claims 1 or 2, characterized in that the powder is subjected to an homogenization heat treatment at a temperature above the solvus temperature of the alloy.

4. A method according to any one of claims 1 to 3, characterized in that the compaction treatment includes a stage of compaction at low pressure.

5. A method according to any one of claims 1 to 4, characterized in that the compaction treatment includes a stage of consolidation, in particular by hot isostatic pressing.

6. A method according to claims 4 and 5 taken in combination, characterized in that the compaction treatment includes a stage of low pressure compaction and a subsequent consolidation stage.

7. A method according to claim 3 taken in combination with any one of claims 4 to 6, characterized in that the heat treatment at a temperature above the solvus temperature of the alloy is performed after the compaction treatment.

8. A method according to claim 3 taken in combination with any one of claims 4 to 6, characterized in that the heat treatment at a temperature above the solvus temperature of the alloy is performed during the pretreatment without pressure or under low pressure and/or during the compaction treatment.

9. A method according to claim 8 taken in combination with one of claims 5 or 6, characterized in that the consolidation stage includes isostatic pressing at a temperature above the solvus temperature of the alloy.

10. A method according to one of the preceding claims, characterized in that the prealloyed powder is a nickel based super-refractory alloy.

11. Product comprising a structural hardening alloy obtained from the method according to one of claims 1 to 10.

12. Use of the alloy according to claim 11 for making critical pieces liable to work at temperatures above 650°C.

## Patentansprüche

1. Verfahren zur Verbesserung des Hochtemperaturverhaltens eines aus einem warmverdichteten vorlegierten Pulver hergestellten Gegenstandes, wobei dieses Pulver in an sich bekannter Weise vor der Verdichtung mit niedrigem Druck (bzw. drucklos) zwecks Abscheidung von in den stabilen Phasen segregierten Elementen wärmebehandelt wird, dadurch gekennzeichnet, dass das vorlegierte Pulver aus einer aushärtbaren Legierung besteht, dass die Vorbehandlung mit niedrigem Druck bei einer Temperatur derart durchgeführt wird, dass sich die Seigerungen in den stabilen Phasen innen in den Pulverteilchen abscheiden können, und dass die unter Druck durchgeführte Hochtemperaturverdichtung mindestens eine Wachstumsphase der metallurgischen Körner bis zu einer die Teilchengrenzen überschreitenden Grösse umfasst.

2. Verfahren nach Anspruch 1, dadurch gekennzeichnet, dass die Temperatur zur Durchführung der Vorbehandlung mit niedrigem Druck (bzw. ohne Druck) zwischen einer um ca. 100° C unter der Solvus-Temperatur der Legierung liegenden Temperatur und deren Schmelztemperatur liegt.

3. Verfahren nach irgendeinem der Ansprüche 1 oder 2, dadurch gekennzeichnet, dass das Pulver bei einer über der Solvus-Temperatur der Legierung liegenden Temperatur homogenisierend wärmebehandelt wird.

4. Verfahren nach irgendeinem der Ansprüche 1 bis 3, dadurch gekennzeichnet, dass die Verdichtung eine Verpressungsphase bei niedriger Temperatur umfasst.

5. Verfahren nach irgendeinem der Ansprüche 1 bis 4, dadurch gekennzeichnet, dass die Verdichtung eine Konsolidierungsphase, insbesondere durch isostatische Warmverpressung umfasst.

6. Verfahren nach den kombinierten Ansprüchen 4 und 5, dadurch gekennzeichnet, dass die Verdichtung eine Verpressungphase bei niedrigem Druck und eine Nachkonsolidierungsphase umfasst.

7. Verfahren nach Anspruch 3, kombiniert mit irgendeinem der Ansprüche 4 bis 6, dadurch gekennzeichnet, dass die Wärmebehandlung bei einer über der Solvus-Temperatur der Legierung liegenden Temperatur nach der Verdichtung durchgeführt wird.

8. Verfahren nach Anspruch 3, kombiniert mit irgendeinem der Ansprüche 4 bis 6, dadurch gekennzeichnet, dass die Wärmebehandlung bei einer über der Solvus-Temperatur der Legierung liegenden Temperatur während der Vorbehandlung ohne Druck oder mit niedrigem Druck bzw. der Verdichtungsphase durchgeführt wird.

9. Verfahren nach Anspruch 8 in Kombination mit einem der Ansprüche 5 oder 6, dadurch gekennzeichnet, dass die Konsolidierungsphase eine isostatische Verpressung bei einer über der Solvus-Temperatur der Legierung liegenden Temperatur umfasst.

10. Verfahren nach einem der vorangehenden Ansprüche, dadurch gekennzeichnet, dass das vorlegierte Pulver eine hochfeuerfeste Legierung auf Nickelbasis ist.

11. Erzeugnis aus einer aushärtbaren Legierung, hergestellt nach dem Verfahren gemäss einem der Ansprüche 1 bis 10.

12. Anwendung der Legierung nach Anspruch 11 zur Herstellung kritischer bei Temperaturen über 650° C eingesetzter Teile.
